# EUROPÄISCHE PATENTSCHRIFT

(11) **EP 2 483 017 B1**
(45) Veröffentlichungstag und Bekanntmachung des Hinweises auf die Patenterteilung: **11.05.2016**
(21) Anmeldenummer: 10759567.0
(22) Anmeldetag: 09.08.2010
(51) Int. Cl.: B22D 11/041, B22D 11/057, B22D 11/059, B22D 11/06

(54) **GIESSFORM**
MOULD
MOULE

(30) Priorität: 14.08.2009 DE 102009037283
(43) Veröffentlichungstag der Anmeldung: 08.08.2012
(73) Patentinhaber: KME Germany GmbH & Co. KG, 49074 Osnabrück (DE)
(72) Erfinder: SCHMITZ, Ludwig, 49377 Vechta (DE)
(74) Vertreter: Griepenstroh, Jörg
(86) Internationale Anmeldenummer: PCT/DE2010/000937
(87) Internationale Veröffentlichungsnummer: WO 2011/018076

(56) Entgegenhaltungen:
- EP-A2- 0 237 318
- DE-B- 1 296 746
- JP-A- 62 114 745
- JP-A- 2004 195 517
- US-A- 3 349 836
- US-A- 3 437 128

## Beschreibung

Die Erfindung betrifft eine Kokillenplatte mit den Merkmalen des Patentanspruchs 1.

Beim Gießen, insbesondere Stranggießen von Metallen, insbesondere Stahl, erfahren Kokillenplatten aus Kupferwerkstoffen eine erhebliche Wärmebelastung, die speziell im Bereich des Gießbadspiegels und im Besonderen bei schnell gießenden Stranggießanlagen mit Gießgeschwindigkeiten von deutlich mehr als 2 m/min sehr hoch ist. Diese Wärmebelastung führt zu Materialveränderungen im Kupferwerkstoff oder auch zu Rissen, wodurch die Standzeit der Gießform stark verringert wird.

Bei schnell gießenden Stranggießanlagen, z.B. bei Dünnbrammenanlagen, wird heute fast ausschließlich eine CuAg-Legierung als Kupferwerkstoff verwendet. Speziell beim Ersteinsatz neuer Kokillenplatten müssen diese nach relativ kurzer Zeit aus dem Fertigungsprozess genommen und ausgetauscht werden, da sich im Gieß- oder Badspiegelbereich Ausbauchungen einstellen. Durch die Ausbauchungen kann es zu einem Fließen des dahinter liegenden Materials kommen, so dass die Ausbauchung letztlich dauerhaft ist und die entsprechende Kokillenplatte nachbearbeitet werden muss.

Kupferwerkstoffe, die auf einer CuCrZr-, einer CuCoBe- oder einer CuNiBe-Legierung basieren, zeigen weniger starke Ausbauchungen, sie neigen jedoch unter Temperaturwechselbeanspruchung früher zur Rissbildung als Kupferwerkstoffe auf CuAg-Basis. Daher werden Kupferwerkstoffe auf CuCrZr-, CuCoBe- oder CuNiBe-Basis, insbesondere beim schnellen Stranggießprozess von Brammen, nur in Ausnahmefällen eingesetzt.

Es zählt zum Stand der Technik, Gießformen mit Rillen oder Nuten zu versehen um thermische Spannungen in der Gießform abzubauen (US 3 437 128 A, DE 12 96 746 B, JP 2004 19 5517 A, JP 62 114745 A, EP 0 237 318 A2). Teilweise werden die Nuten verfüllt, um die Lebensdauer der Gießform zu erhöhen. Das Verfüllen der Nuten erfolgt mit duktileren Metallen, als demjenigen der Gießform, um eine stärkere Dehnung der Oberflächenschichten den formgebenden Teil der Gießform zu ermöglichen, ohne das gleichzeitig die Gefahr des Eindringens von Gießmetall in die Nuten besteht (DE 12 96 746 B). Ein anderer Ansatz sieht vor, besonders harte Werkstoffe in die Nuten einzubringen um einen verbesserten Schutz gegen Verschleiß zu schaffen (US 3 349 836 A).

Der Erfindung liegt die Aufgabe zu Grunde, eine Kokillenplatte aufzuzeigen, bei welcher sowohl Ausbauchungen als auch Rissbildungen im Badspiegelbereich vermieden werden können, wodurch die Einsatzzeiten der Gießformen erhöht werden können und wobei Kupferwerkstoffe insbesondere aus CuCrZr-, CuCoBe- oder CuNiBe-Legierungen beim schnellen Gießen einsetzbar werden.

Die Erfindung wird durch eine Kokillenplatte mit den Merkmalen des Patentanspruchs 1 gelöst.

Die Unteransprüche betreffen vorteilhafte Weiterbildungen.

Wesentlich ist, dass in der Gießfläche wenigstens eine Dehnfuge angeordnet ist, wobei die Dehnfuge eine Breite aufweist, die so klein ist, dass während des Gießprozesses keine Metallschmelze in die Dehnfuge eindringt. Durch die Dehnfugen wird es begünstigt, dass sich der Kupferwerkstoff entsprechend der Wärmebelastungen in mehrere Richtungen ausdehnen kann. Dadurch werden einseitige Ausbauchungen der Gießform vermieden. Schädliche innere Spannungen können vermindert oder vollständig vermieden werden. Zudem ist ein schnelles Abkühlen der Gießformen ohne Rissbildung möglich.

Ein besonderes Merkmal ist, dass die Breite der Dehnfuge sehr klein gewählt ist, und zwar so klein, dass eine Metallschmelze auf Grund ihrer Oberflächenspannungen nicht in die Dehnfuge eintreten kann. Mit der erfindungsgemäßen Gießform können unterschiedliche Metallschmelzen gegossen werden, insbesondere aber Stahl-, Aluminium- oder Kupferlegierungen.

Die Dehnfugen haben die Funktion, thermische Ausdehnungen der zwischen den Dehnfugen liegenden Werkstoffbereiche zu kompensieren und die Rissbildung beim schnellen Abkühlen zu verhindern. Standardmäßig werden Kokillen auf ihrer Kontaktseite zur Metallschmelze plan oder mit sehr leichten Oberflächentexturen ausgeführt, wobei insgesamt immer noch eine nahezu ebene Oberfläche vorliegt. Diese Texturen haben auf die Verhältnisse im Badspiegel der Metallschmelze einen relativ geringen Einfluss. Eine Dehnfuge ist nicht als Oberflächentextur zu verstehen, sondern besitzt grundsätzlich eine wesentlich größere Tiefe als Breite. Das Verhältnis zwischen Tiefe und Breite beträgt mindestens 10:1, insbesondere 20:1 bis 50:1. Die Dehnfugen besitzen eine sehr geringe Breite, die in einem Bereich von 0,1 bis maximal 0,4 mm liegt. Die mündungsseitige Breite sollte während des Gießvorgangs, also bei maximaler thermischer Belastung der Gießform, nicht größer als 0,4 mm sein. Sie ist bereits bei Raumtemperatur nicht größer als 0,4 mm.

Die Breite der Dehnfugen hängt nicht nur von der Oberflächenspannung der Metallschmelze ab, sondern auch von dem Abstand der Dehnfugen. Primär muss sichergestellt sein, dass keine Metallschmelze in die Dehnfugen eindringt. Andererseits muss die Dehnfuge aber auch breit genug sein, um die thermische Ausdehnung angrenzender Werkstoffbereiche ausgleichen zu können. Es wird als vorteilhaft angesehen, wenn sich die Breite zumindest im Bereich der Mündung, d.h. am gießflächennahen Bereich der Dehnfuge, während des Gießvorgangs um wenigstens 90 % verkleinert gegenüber der bei Raumtemperatur gemessenen Breite. Vorzugsweise sind die Dehnfugen in einem Abstand zueinander angeordnet, der so gewählt ist, dass die Dehnfugen durch Wärmeausdehnung während des Gießvorgangs im Maximum mündungsseitig geschlossen sind. Das heißt, dass die Dehnfugen bei Raumtemperatur offen sind, jedoch so bemessen und angeordnet sind, dass sie sich durch thermische Ausdehnungen größtenteils oder vollständig schließen.

Die Dehnfugen können parallel und/oder quer zur Gießrichtung angeordnet sein. Die Dehnfugen können auch in bestimmten Mustern, beispielsweise in Wabenform- oder Rautenform, angeordnet sein. Die Dehnfugen können in ihrem Verlauf gerade oder gekrümmt ausgeführt sein. Die Dehnfugen müssen nicht alle den gleichen Querschnitt oder die gleiche Länge besitzen. Die Gestaltung und Anordnung der Dehnfugen hängt von dem konkreten Anwendungsfall ab.

Je nach Lage der Dehnfugen können diese in voneinander abweichenden Abständen angeordnet sein. Grundsätzlich wird jedoch angestrebt, die Dehnfugen so anzuordnen, dass diese sich mündungsseitig während des Gießvorgangs schließen.

Aus fertigungstechnischen Gründen können die Seitenwände der Dehnfugen bei Raumtemperatur parallel zueinander verlaufen. Grundsätzlich ist es auch möglich, die Dehnfugen als Hinterschneidungen auszubilden oder mit einer Breite, die zur Mündungsseite hin etwas größer ist als zu ihrem Fugengrund hin. Die Wahl der Fugengeometrie wird vom Temperaturgefälle in dem jeweiligen Bereich der Gießform abhängig gemacht.

Die Dehnfugen sollen zur Spannungsfreiheit innerhalb der Gießform beitragen. Daher kann der Fugengrund der Dehnfugen entweder im Winkel zu den Seitenwänden der Dehnfugen stehen, d.h. eckig sein, oder aber auch gerundet sein, um Spannungsspitzen zu vermeiden.

Wesentlich für die Funktion des Spannungsausgleichs ist, dass die Dehnfugen eine bestimmte Mindesttiefe haben. Insbesondere soll die Tiefe der Dehnfugen derart bemessen sein, dass das Tiefste, d.h. der tiefstliegendste Punkt der Dehnfugen, durch Kühlung thermisch möglichst spannungsfrei ist. Die Gießform wird grundsätzlich gekühlt. Hierzu sind Kühlkanäle in Form von Kühlnuten oder Kühlbohrungen auf der Rückseite der Gießform angebracht. Die Dehnfugen sollen sich bis in eine Tiefe der Gießform erstrecken, in der durch die rückseitige Kühlung während des Gießprozesses keine temperaturbedingten und zu Ausbauchungen der Gießform führenden Spannungen auftreten. Zu diesem Zweck kann die Dehnfuge an ihrer tiefsten Stelle eine Tiefe besitzen, die mindestens 8 mm beträgt.

Die Tiefe der Dehnfugen kann nach unten hin, d.h. in Gießrichtung, abnehmen, da die Temperaturbelastung mit zunehmendem Abstand vom Gießspiegel kontinuierlich abnimmt. Die Dehnfuge ist so lang auszuführen, dass der Fugengrund immer ausreichend spannungsfrei bleibt. Der Fugengrund kann daher von oben nach unten mit abnehmender Tiefe in einem flachen Winkel gerade zur Gießfläche verlaufen.

Für einen spannungsarmen Verlauf ist insbesondere vorgesehen, dass die Tiefe der Dehnfuge zu den Enden der Dehnfugen hin abnimmt. Der Fugengrund kann im Längsschnitt bogenförmig verlaufen.

Die Dehnfugen sind für den Gießstart temporär verschlossen. Hierzu ist ein Füllstoff vorgesehen, der sich während des Gießvorgangs aus den Dehnfugen löst. Auf diese Weise ist es möglich, Dehnfugen relativ großer Breite vorzusehen, die sich erst bei erhöhten Temperaturen schließen bzw. in der Breite so weit reduziert werden, dass keine Metallschmelze in die Dehnfuge eindringen kann. Der Füllstoff ist Graphitpaste.

Die Dehnfugen sind im Bereich der höchsten Temperaturbelastung beim Gießen angeordnet. Es ist möglich, dass die Dehnfugen oberhalb des Gießspiegels beginnen, bzw. dass sich ein oberes Ende der Dehnfugen oberhalb des Gießspiegels befindet. Es ist auch denkbar, dass die Dehnfugen vollständig unterhalb des Gießspiegels angeordnet sind.

Ein besonderer Vorteil der erfindungsgemäßen Gießform ist, dass auf Grund der geometrischen Gestaltung auch Kupferwerkstoffe auf Basis einer CuCrZr-, CuCoBe- oder einer CuNiBe-Legierung zum Einsatz kommen können. Es hat sich gezeigt, dass beim Gießen mit CuAg-Legierungen als Kupferwerkstoff für Gießformen, speziell beim Schnellgießen, nicht verhindert werden kann, dass im Badspiegelbereich die oberflächennahen Schichten von Kokillenplatten auf Temperaturen oberhalb 350 °C erhitzt werden, wodurch eine Rekristallisation des Kupferwerkstoffs einsetzt. Infolgedessen wird der Kupferwerkstoff grobkörnig und weich und verliert die Widerstandsfähigkeit gegen Erosionen und anderen Angriffen. Ein besonderer Effekt, der bei CuAg-Werkstoffen festgestellt wird, ist das starke Ausbauchen beim Ersteinsatz. Die lokale Ausbauchung im Badspiegelbereich verhindert eine Verstellung der Kokillenschmalseiten während des Gießens. Bei erneutem Gießstart können nahe der Ausbauchung große Spalten zwischen Schmalseite und Breitseite entstehen.

Kupferwerkstoffe auf CuCrZr-, CuCoBe- und CuNiBe-Basis verändern ihre Materialeigenschaften bei den während des Gießens vorliegenden Temperaturen nicht oder nur sehr allmählich. Jedoch erfahren auch diese Kupferwerkstoffe durch die eingebrachte Wärme während des Gießprozesses innere thermische Spannungen. Die plötzlich auftretenden Temperaturschwankungen durch plötzliche Veränderungen der Badspiegelhöhe oder beim Ende des Gießvorgangs führen bei diesen zuletzt genannten Kupferlegierungen sehr rasch zu Rissen, welche das Einsatzspektrum dieser Kupferlegierung unerwünscht begrenzen. Mit der Erfindung ist es jedoch möglich, insbesondere CuCrZr-Legierungen mit einem Chromgehalt von 0,65 % und einem Zirkoniumgehalt von 0,1 % sowie CuCoBe-Legierungen mit einem Kobaltgehalt von 1,0 % und einem Berylliumgehalt von 0,1 % sowie CuNiBe-Legierungen mit einem Nickelgehalt von 1,5 Gew.-% und einem Berylliumgehalt von 0,2 Gew.-% auch für schnelle Gießvorgänge insbesondere bei Stranggießkokillen einzusetzen.

Die Dehnfugen können auf Grund ihrer geringen Breite insbesondere spanabhebend, beispielsweise durch Verwendung sehr dünner Sägeblätter, hergestellt werden. Es ist auch möglich, die Dehnfugen mit einem Laser einzubrennen oder mit geeigneten Erodierverfahren herzustellen. Andere Bearbeitungsformen sowie die Kombination der beispielhaft genannten Fertigungsverfahren sind nicht ausgeschlossen.

Die Erfindung wird nachfolgend anhand der in den Figuren 1, 2 und 6dargestellten Ausführungsbeispiele näher erläutert. Die anderen Figuren sind keine Ausführungsformen, für die Schutz begehrt wird. Sie dienen zur Illustration des Erfindungsgedankens. Es zeigt:
- Figur 1: einen Querschnitt durch einen Teilbereich einer Gießform bei Raumtemperatur;
- Figur 2: den Querschnitt der Figur 1 während des Gießbetriebs;
- Figur 3: eine Gießform mit einer Beschichtung auf der Gießfläche;
- Figur 4: eine Gießform mit Dehnfugen, die durch ein Umschmelzverfahren geschlossen worden sind;
- Figur 5: einen Längsschnitt entlang der Linie V-V der Figur 4;
- Figur 6a-c: Draufsichten auf eine Gießfläche einer Gießform mit unterschiedlich orientierten Dehnfugen.

Figur 1 zeigt einen kleinen Ausschnitt einer Gießform aus Kupferwerkstoff, insbesondere in Form einer Kokillenplatte einer Stranggießkokille.

Figur 1 zeigt einen Querschnitt durch einen Teilbereich einer Gießform in Gestalt einer Kokillenplatte. Die Gießform 1 besitzt eine einer nicht näher dargestellten Metallschmelze zugewandten Gießfläche 2. In der Gießfläche 2 sind mehrere Dehnfugen 3 angeordnet, die parallel zueinander verlaufen und senkrecht zur Gießfläche 2 stehen. Die Dehnfugen 3 sind identisch konfiguriert und besitzen eine Breite B, die so klein ist, dass während des Gießprozesses keine Metallschmelze in die Dehnfuge 3 eindringt. In diesem Ausführungsbeispiel beträgt die Breite B 0,4 mm. Die Dehnfugen 3 sind mit einem Füllstoff 4 in Form von Graphitpaste gefüllt. Während des Gießvorgangs löst sich dieser Füllstoff 4 aus den Dehnfugen 3. Beim Gießstart verhindert er den Eintritt von Metallschmelze in die Dehnfugen 3.

Die dargestellten Dehnfugen 3 sind an ihrer Mündungsseite 5 offen. Sie besitzen eine Tiefe T, die wesentlich größer ist als die Breite B und vorzugsweise mindestens 8 mm beträgt. Die Dehnfugen 3 reichen bis in einen Tiefenbereich der Gießform 1, der nahe von Kühlaussparungen 6 liegt, die von der Rückseite 7 der dargestellten Gießform 1 in die Gießform 1 ragen. Die Kühlaussparungen 6 werden von Kühlwasser durchströmt. Die Tiefe T der Dehnfugen 3 ist derart bemessen, dass das Tiefste der Dehnfugen 3 durch Kühlung im Bereich der Kühlaussparungen 6 frei von thermischen Spannungen ist. Es ist allerdings unvermeidbar, dass sich der Kupferwerkstoff der Gießform 1 nahe im Bereich der Gießfläche 2 thermisch ausdehnt, wie in Figur 2 zu erkennen ist. Da die Temperatur im Bereich der Gießfläche 2 am größten ist, schließt sich die Mündung 8 der Dehnfugen 3 während des Gießvorgangs, so dass keine Metallschmelze in die Dehnfuge 3 eindringen kann. Die Dehnfugen 3 besitzen daher während des Gießvorgangs einen vom Nutgrund nach oben konisch enger werdenden Querschnitt.

Die Dehnfugen 3 sind idealerweise in einem Abstand A zueinander angeordnet, der so bemessen ist, dass der Abstand A, bei Raumtemperatur gemessen, zzgl. der Breite B, bei Raumtemperatur gemessen, dem Abstand C der Mündungen 8 der Dehnfugen während des Gießvorgangs entspricht. Mit anderen Worten gilt die Bedingung A+B=C. In diesem Zustand kommt es zu keinen thermischen Spannungen im Bereich der Mündung 8 und somit nicht zu Ausbauchungen der Gießform 1 in Richtung zur Metallschmelze. Beim Abkühlen nimmt der Abstand C der Mündungen 8 wieder auf den Abstand A bei Raumtemperatur ab. Die Dehnfugen 3 öffnen sich mündungsseitig wieder, so dass es nicht zu Rissbildungen innerhalb der Gießfläche 2 bzw. der Gießform 1 kommt. Die Seitenwände 9 der Dehnfuge 3 verlaufen dann wieder parallel zueinander, wie es in Figur 1 dargestellt ist, und stehen nicht mehr im Winkel zueinander, wie es Figur 2 zeigt.

Figur 3 zeigt eine Variante, bei welcher die Mündungsseite 5 der Dehnfuge 3 durch eine verschleißmindernde Beschichtung 10 verschlossen ist. Die Dehnfugen 3 verhindern auch bei dieser Variante eine Rissbildung des Kupferwerkstoffs bzw. tragen dazu bei, Ausbauchungen zu vermeiden. Dies funktioniert insbesondere auch dann, wenn die Beschichtung 10 durch fortschreitenden Verschleiß der Gießform 1 abgetragen worden ist.

Zusätzlich ist zu der Ausführungsform der Figur 3 anzumerken, dass der Fugengrund 11 beispielhaft für alle anderen Ausführungsformen gerundet ausgeführt ist. Der Fugengrund 11 kann auch eckig sein, wie es in den Ausführungsbeispielen der Figuren 1 und 2 zu erkennen ist.

Die Ausführungformen der Figur 4 unterscheidet sich von derjenigen der Figur 3 dadurch, dass die Dehnfugen 3 mündungsseitig nicht durch eine Beschichtung 10 verschlossen sind, sondern durch ein Umschmelzverfahren, wie beispielsweise das Reibrührschweißen.

Figur 5 zeigt eine Schnittdarstellung entlang der Linie V-V der Figur 4. Es ist zu erkennen, dass die Tiefe T der Dehnfuge 3 zu ihren Enden 12 hin abnimmt.

Insbesondere ist der Fugengrund 11 gewissermaßen in Längsrichtung der Dehnfuge 3 gerundet. Der Übergang vom Tiefsten der Dehnfuge 3 zur Gießfläche 2 erfolgt somit nicht sprunghaft, sondern kontinuierlich.

Die Figuren 6a-c zeigen drei unterschiedliche Ausführungsbeispiele eines möglichen Verlaufs der Dehnfugen 3. Es handelt sich jeweils um Ansichten auf die Gießfläche 2 einer Gießform 1. In der Variante gemäß Figur 6a verlaufen die Dehnfugen 3 in parallelem Abstand zueinander in Gießrichtung G der Metallschmelze, welche an der Gießform in der Bildebene von oben nach unten vorbeiströmt. Die alternative Ausführungsform gemäß Figur 2 zeigt Dehnfugen 3, die quer zur Gießrichtung G orientiert sind. Die Variante gemäß Figur 6c zeigt sich kreuzende Dehnfugen 3, so dass ein schachbrettartiges oder auch wabenförmiges Muster entsteht. Jede andere Orientierung der Dehnfugen 3 ist möglich. Der Verlauf der Dehnfugen ist nicht zwingend linear gerade, sondern kann gekrümmt sein. Ebenso wie der Verlauf der Dehnfugen variieren kann, ist es möglich, die Tiefe, die Breite und den Abstand der Dehnfugen 3 zu variieren.

### Bezugszeichen:

- 1 -: Gießform
- 2 -: Gießfläche
- 3 -: Dehnfuge
- 4 -: Füllstoff
- 5 -: Mündungsseite
- 6 -: Kühlaussparung
- 7 -: Rückseite
- 8 -: Mündung
- 9 -: Seitenwand
- 10 -: Beschichtung
- 11 -: Fugengrund
- 12 -: Ende

- A -: Abstand
- B -: Breite
- C -: Abstand
- G -: Gießrichtung
- T -: Tiefe

## Patentansprüche

1. Kokillenplatte aus einem Kupferwerkstoff mit einer einer Metallschmelze zugewandten Gießfläche (2), wobei an der Gießfläche (2) wenigstens eine Dehnfuge (3) mit einer Breite in einem Bereich von 0,1 mm bis 0,4 mm angeordnet ist, wobei das Verhältnis Tiefe (T) zu Breite (B) mindestens 10 : 1 beträgt und wobei die Dehnfuge (3) mit einem Füllstoff in Form einer Graphitpaste gefüllt ist.

2. Kokillenplatte nach Anspruch 1, **dadurch gekennzeichnet, dass** die Tiefe (T) der Dehnfugen (3) zu den Enden (12) der Dehnfugen (3) hin abnimmt.

3. Kokillenplatte nach Anspruch 1 oder 2, **dadurch gekennzeichnet, dass** Seitenwände (9) der Dehnfugen (3) bei Raumtemperatur parallel zueinander verlaufen.

4. Kokillenplatte nach einem der Ansprüche 1 bis 3, **dadurch gekennzeichnet, dass** die Dehnfugen (3) im Bereich der höchsten Temperaturbelastung der Kokillenplatte (1) angeordnet sind.

5. Kokillenplatte nach einem der Ansprüche 1 bis 4, **dadurch gekennzeichnet, dass** der Kupferwerkstoff eine CuCrZr-, eine CuCoBe- oder eine CuNiBe-Legierung ist.

6. Kokillenplatte nach einem der Ansprüche 1 bis 5, **dadurch gekennzeichnet, dass** der Fugengrund (11) der Dehnfuge (3) mit einem Übergangsradius versehen ist.

7. Kokillenplatte nach einem der Ansprüche 1 bis 7, **dadurch gekennzeichnet, dass** das Verhältnis zwischen Tiefe (T) und Breite (B). einer Dehnfuge (3) in einem Bereich von 20 : 1 bis 50 : 1 liegt.

## Claims

1. Mould made of a copper material having a casting surface (2) that faces a metal melt, wherein at least one expansion joint (3) is arranged on the casting surface (2), the expansion joint (3) having a width in the range from 0.1 to 0.4 mm, the ratio of the depth (T) to the width (B) being at least 10 : 1 and the expansion joint (3) being filled with a filler in the form of a graphite paste.

2. Mould according to claim 1, **characterised in that** the depth (T) of the expansion joints (3) decreases towards the ends (12) of the expansion joints (3).

3. Mould according to claim 1 or 2, **characterised in that** side walls (9) of the expansion joints (3) extend parallel to one another at ambient temperature.

4. Mould according to one of claims 1 to 3, **characterised in that** the expansion joints (3) are arranged in the region of the highest temperature stress on the mould plate (1).

5. Mould according to one of claims 1 to 4, **characterised in that** the copper material is a CuCrZr, a CuCoBe or a CuNiBe alloy.

6. Mould according to one of claims 1 to 5, **characterised in that** the base (11) of the expansion joint (3) has a transition radius.

7. Mould according to one of claims 1 to 7, **characterised in that** the ratio between the depth (T) and width (B) of an expansion joint (3) is in the range from 20 : 1 to 50 : 1.

## Revendications

1. Plaque de lingotière en un matériau contenant du cuivre avec une surface de moulage (2) du côté d'un métal en fusion, au moins un joint de dilatation (3) d'une largeur comprise entre 0,1 mm et 0,4 mm étant agencé au niveau de la surface de moulage (2), le rapport de la profondeur (T) à la largeur (B) étant au moins égal à 10:1 et le joint de dilatation (3) étant rempli d'une matière de remplissage sous la forme d'une pâte de graphite.

2. Plaque de lingotière selon la revendication 1, **caractérisée en ce que** la profondeur (T) des joints de dilatation (3) diminue en direction des extrémités (12) des joints de dilatation (3).

3. Plaque de lingotière selon la revendication 1 ou 2, **caractérisée en ce que** des parois latérales (9) des joints de dilatation (3) s'étendent parallèlement les unes aux autres à température ambiante.

4. Plaque de lingotière selon l'une des revendications 1 à 3, **caractérisée en ce que** les joints de dilatation (3) sont agencés dans la zone de la contrainte thermique maximale de la plaque de lingotière (1).

5. Plaque de lingotière selon l'une des revendications 1 à 4, **caractérisée en ce que** le matériau contenant du cuivre est un alliage CuCrZr, CuCoBe ou CuNiBe.

6. Plaque de lingotière selon l'une des revendications 1 à 5, **caractérisée en ce que** le fond de joint (11) du joint de dilatation (3) est muni d'un rayon de raccordement.

7. Plaque de lingotière selon l'une des revendications 1 à 7, **caractérisée en ce que** le rapport entre la profondeur (T) et la largeur (B) d'un joint de dilatation (3) est compris entre 20:1 et 50:1.
